# EUROPÄISCHE PATENTSCHRIFT

(11) **EP 1 615 985 B1**
(45) Veröffentlichungstag und Bekanntmachung des Hinweises auf die Patenterteilung: **11.12.2013**
(21) Anmeldenummer: 04726498.1
(22) Anmeldetag: 08.04.2004
(51) Int. Cl.: C10L 1/14, C10L 10/00

(54) **KRAFTSTOFFZUSAMMENSETZUNG**
FUEL COMPOSITION
COMPOSITION DE CARBURANT

(30) Priorität: 11.04.2003 DE 10316871
(43) Veröffentlichungstag der Anmeldung: 18.01.2006
(62) Teilanmeldung aus: 10180913.5
(73) Patentinhaber: BASF SE, 67056 Ludwigshafen (DE)
(72) Erfinder: SCHWAHN, Harald, 69168 Wiesloch (DE); POSSELT, Dietmar, 69120 Heidelberg (DE); FEHR, Erich, K., 34246 Vellmar (DE)
(86) Internationale Anmeldenummer: PCT/EP2004/003811
(87) Internationale Veröffentlichungsnummer: WO 2004/090079

(56) Entgegenhaltungen:
- WO-A-01/85874
- WO-A-03/074637
- DD-A- 140 359
- DATABASE WPI Section Ch, Week 199941 Derwent Publications Ltd., London, GB; Class E14, AN 1999-489048 XP002284918 & JP 11 209765 A (NAKATA Y), 3. August 1999 (1999-08-03)

## Beschreibung

Die vorliegende Erfindung betrifft eine Kraftstoffzusammensetzung, enthaltend in einer größeren Menge einen speziellen Niedrigalkanol-haltigen Ottokraftstoff sowie in einer kleineren Menge ausgewählte Ottokraftstoffadditive.

Vergaser und Einlasssysteme von Ottomotoren, aber auch Einspritzsysteme für die Kraftstoffdosierung, werden in zunehmendem Maße durch Verunreinigungen belastet, die durch Staubteilchen aus der Luft, unverbrannte Kohlenwasserstoffreste aus dem Brennraum und die in den Vergaser geleiteten Kurbelwellengehäuseentlüftungsgase verursacht werden.

Diese Rückstände verschieben das Luft-Kraftstoff-Verhältnis im Leerlauf und im unteren Teillastbereich, so dass das Gemisch magerer, die Verbrennung unvollständiger und wiederum die Anteile unverbrannter oder teilverbrannter Kohlenwasserstoffe im Abgas größer werden und der Benzinverbrauch steigt.

Es ist bekannt, dass zur Vermeidung dieser Nachteile Kraftstoffadditive zur Reinhaltung von Ventilen und Vergaser bzw. Einspritzsystemen von Ottomotoren verwendet werden (vgl. z.B.: M.Rossenbeck in Katalysatoren, Tenside, Mineralöladditive, Hrsg. J. Falbe, U. Hasserodt, S. 223, G. Thieme Verlag, Stuttgart 1978).

Weiterhin taucht bei Ottomotoren älterer Bauart das Problem des Ventilsitzverschleißes beim Betreiben mit bleifreien Ottokraftstoffen auf. Hiergegen wurden ventilsitzverschleißhemmende Additive auf Basis von Alkali- oder Erdalkalimetallverbindungen entwickelt.

Moderne Ottomotoren erfordern für einen störungsfreien Einsatz Kraftstoffe mit einem komplexen Eigenschaftsprofil, das nur in Kombination mit entsprechenden Ottokraftstoffadditiven gewährleistet werden kann. Derartige Ottokraftstoffe bestehen in der Regel aus einem komplexen Gemisch chemischer Verbindungen und sind durch physikalische Größen charakterisiert. Das Zusammenspiel zwischen Ottokraftstoffen und entsprechenden Additiven ist aber bei den bekannten Kraftstoffzusammensetzungen hinsichtlich der reinigenden bzw. reinhaltenden und der ventilsitzverschleißhemmenden Wirkung noch verbesserungsbedürftig.

Die WO 01/85874 offenbart eine Kraftstoffzusammensetzung enthaltend einen Ottokraftstoff mit einem Schwefelgehalt von max. 150 ppm, einem Olefingehalt von max. 21 Vol.-%, einem Benzolgehalt von max. 1,0 Vol.-%, einem Aromatengehalt von max. 42 Vol.-%, einem Trägerölgemisch und ein Detergensadditiv. Die Kraftstoffzusammensetzung kann Alkohole wie Methanol (maximal 3 Vol.-%), Ethanol (maximal 5 Vol.-%), Isopropanol (maximal 10 Vol.-%), t-Butanol (maximal 7 Vol.-%) oder Isobutanol (maximal 10 Vol.-%) enthalten.

Vergleichbare maximale Alkoholgehalte sind in der älteren WO 03/074637 für Ottokraftstoffzusammensetzungen offenbart, die mit speziellen Mischungen aus Detergensadditiv und Trägeröl additiviert sind.

Die DD 140 359 beschreibt bleiarme Treibstoffe, enthaltend 5-30 Vol.-% eines Zusatzes aus einem Gemisch von Methanol Methyl-tert.-butylether und einer zwischen 373 und 473 Kelvin siedenden Alkoholfraktion.

Die ältere WO 03/076554 beschreibt die Verwendung spezieller Hydrocarbylamine zur Verringerung von Injektorablagerungen in Ottomotoren, wobei die eingesetzten bleifreien Ottokraftstoffe 0,1-15 Vol.-% von Zusätzen, wie Methanol, Ethanol und MTBE, enthalten können.

Aufgabe der vorliegenden Erfindung war es daher, eine wirksamere Ottokraftstoff-Ottokraftstoffadditiv-Zusammensetzung zu finden. Insbesondere sollten wirksamere Additivformulierungen gefunden werden.

Demgemäß wurde eine Ottokraftstoffzusammensetzung gemäß Anspruch 1 gefunden, welche mindestens ein Ottokraftstoffadditiv mit Detergenzwirkung enthält, wobei dieses Ottokraftstoffadditiv mindestens einen hydrophoben Kohlenwasserstoffrest mit einem zahlengemittelten Molekulargewicht (MN) von 85 bis 20 000 und mindestens eine polare Gruppierung aufweist, und wobei die Kraftstoffzusammensetzung außerdem einen Gehalt an Methanol, Ethanol und Mischungen davon von 10 bis 75 Vol.-% aufweist, wobei die polare Gruppierung ausgewählt ist unter:
(a) Mono- oder Polyaminogruppen mit bis zu 6 Stickstoffatomen, wobei mindestens ein Stickstoffatom basische Eigenschaften hat;
(f) Polyoxy-C2- bis C4-alkylengruppierungen, die durch Hydroxylgruppen, Mono- oder Polyaminogruppen, wobei mindestens ein Stickstoffatom basische Eigenschaften hat, oder durch Carbamatgruppen terminiert sind;
(h) aus Bernsteinsäureanhydrid abgeleitete Gruppierungen mit Hydroxy- und/oder Amino- und/oder Amido- und/oder Imidogruppen; und
(i) durch Mannich-Umsetzung von substituierten Phenolen mit Aldehyden und Mono- oder Polyaminen erzeugte Gruppierungen.

Der Alkanolgehalt beträgt, bezogen auf das Gesamtvolumen der Kraftstoffzusammensetzung 10 bis 75 Vol.-%, vorzugsweise 10 bis 65 Vol.-%, insbesondere 20 bis 55 Vol.-%, wie z. B. 30 - 40 Vol.-% oder 40 - 50 Vol.-%.

Der Gehalt an weiteren Alkoholen und Ethern im Ottokraftstoff ist normalerweise relativ niedrig. Typische maximale Gehalte sind für tert.-Butanol 7 Vol.-%, für Isobutanol 10 Vol.-% und für Ether mit 5 oder mehr C-Atomen im Molekül 15 Vol.-%.

Der Aromatengehalt des Ottokraftstoffes beträgt vorzugsweise maximal 40 Vol.-%, insbesondere maximal 38 Vol.-%. Bevorzugte Bereiche für den Aromatengehalt liegen bei 20 bis 42 Vol.-%, insbesondere bei 25 bis 40 Vol.-%.

Der Schwefelgehalt des Ottokraftstoffes beträgt vorzugsweise maximal 100 Gew.-ppm, insbesondere maximal 50 Gew.-ppm. Bevorzugte Bereiche für den Schwefelgehalt liegen bei 0,5 bis 150 Gew.-ppm, insbesondere bei 1 bis 100 Gew.-ppm.

In einer bevorzugten Ausführungsform weist der Ottokraftstoff einen Olefingehalt von maximal 21 Vol.-%, vorzugsweise maximal 18 Vol.-%, insbesondere maximal 10 Vol.-%, auf. Bevorzugte Bereiche für den Olefingehalt liegen bei 6 bis 21 Vol.-%, insbesondere bei 7 bis 18 Vol.-%.

In einer weiteren bevorzugten Ausführungsform weist der Ottokraftstoff einen Benzolgehalt von maximal 1,0 Vol.-%, insbesondere maximal 0,9 Vol.-%, auf. Bevorzugte Bereiche für den Benzolgehalt liegen bei 0,5 bis 1,0 Vol.-%, insbesondere bei 0,6 bis 0,9 Vol.-%.

In einer weiteren bevorzugten Ausführungsform weist der Ottokraftstoff einen Sauerstoffgehalt von maximal 2,7 Gew.-%, vorzugsweise von 0,1 bis 2,7 Gew.-%, vor allem von 1,0 bis 2,7 Gew.-%, insbesondere von 1,2 bis 2,0 Gew.-%, auf.

Besonders bevorzugt wird ein Ottokraftstoff, welcher gleichzeitig einen Aromatengehalt von maximal 38 Vol.%, einen Olefingehalt von maximal 21 Vol.-%, einen Schwefelgehalt von maximal 50 Gew.-ppm, eine Benzolgehalt von maximal 1,0 Vol.-% und eine Sauerstoffgehalt von 1,0 bis 2,7 Gew.-% aufweist.

Obige Vol.%-Angabe für Olefin-, Benzol-, Aromaten- und Sauerstoffgehalt sind jeweils bezogen auf das Volumen der mineralischen Ottokraftstoffkomponente, d. h. ohne Additive und ohne Alkanol.

Der Sommer-Dampfdruck des Ottokraftstoffes beträgt üblicherweise maximal 70 kPa, insbesondere 60 kPa (jeweils bei 370C).

Die Research-Octan-Zahl ("ROZ") des Ottokraftstoffes beträgt in der Regel 90 bis 100. Ein üblicher Bereich für die entsprechende Motor-Octan-Zahl ("MOZ") liegt bei 80 bis 90.

Die genannten Spezifikationen werden nach üblichen Methoden bestimmt (DIN EN 228).

Der hydrophobe Kohlenwasserstoffrest in den Ottokraftstoffadditiven, welcher für die ausreichende Löslichkeit im Kraftstoff sorgt, hat ein zahlengemitteltes Molekulargewicht (Mn) von 85 bis 20 000, insbesondere von 113 bis 10 000, vor allem von 300 bis 5000. Als typischer hydrophober Kohlenwasserstoffrest, insbesondere in Verbindung mit den polaren Gruppierungen (a), (c), (h) und (i), kommen der Polypropenyl-, Polybutenyl- und Polyisobutenylrest mit jeweils Mn = 300 bis 5000, insbesondere 500 bis 2500, vor allem 750 bis 2250, in Betracht.

Als einzelne Ottokraftstoffadditive mit Detergenzwirkung seien die folgenden genannt.

Mono- oder Polyaminogruppen (a) enthaltende Additive sind vorzugsweise Polyalkenmono- oder Polyalkenpolyamine auf Basis von Polypropen oder von hochreaktivem (d.h. mit überwiegend endständigen Doppelbindungen - meist in der alpha - und beta-Position) oder konventionellem (d.h. mit überwiegend mittenständigen Doppelbindungen) Polybuten oder Polyisobuten mit Mn = 300 bis 5000. Derartige Additive auf Basis von hochreaktivem Polyisobuten, welche aus dem Polyisobuten, welches bis zu 20 Gew.-% n-Buten-Einheiten enthalten kann, durch Hydroformylierung und reduktive Aminierung mit Ammoniak, Monoaminen oder Polyaminen wie Dimethylaminopropylamin, Ethylendiamin, Diethylentriamin, Triethylentetramin oder Tetraethylenpentamin hergestellt werden können, sind insbesondere aus der EP-A 244 616 bekannt. Geht man bei der Herstellung der Additive von Polybuten oder Polyisobuten mit überwiegend mittenständigen Doppelbindungen (meist in der beta- und gamma-Position) aus, bietet sich der Herstellweg durch Chlorierung und anschließende Aminierung oder durch Oxidation der Doppelbindung mit Luft oder Ozon zur Carbonyl- oder Carboxylverbindung und anschließende Aminierung unter reduktiven (hydrierenden) Bedingungen an. Zur Aminierung können hier die gleichen Amine wie oben für die reduktive Aminierung des hydroformylierten hochreaktiven Polyisobutens eingesetzt werden. Entsprechende Additive auf Basis von Polypropen sind insbesondere in der WO-A 94/24231 beschrieben.

Weitere bevorzugte Monoaminogruppen (a) enthaltende Additive sind die Hydrierungsprodukte der Umsetzungsprodukte aus Polyisobutenen mit einem mittleren Polymerisationsgrad P = 5 bis 100 mit Stickoxiden oder Gemischen aus Stickoxiden und Sauerstoff, wie sie insbesondere in WO-A 97/03946 beschrieben sind.

Weitere bevorzugte Monoaminogruppen (a) enthaltende Additive sind die aus Polyisobutenepoxiden durch Umsetzung mit Aminen und nachfolgende Dehydratisierung und Reduktion der Aminoalkohole erhältlichen Verbindungen, wie sie insbesondere in DE-A 196 20 262 beschrieben sind.

Polyoxy-C₂- bis C₄-alkylengruppierungen (f) enthaltende Additive sind vorzugsweise Polyether oder Polyetheramine, welche durch Umsetzung von C₂- bis C₆₀-Alkanolen, C₆- bis C₃₀-Alkandiolen, Mono- oder Di-C₂-C₃₀-alkylaminen, C₁-C₃₀-Alkylcyclohexanolen oder C₁-C₃₀-Alkylphenolen mit 1 bis 30 mol Ethylenoxid und/oder Propylenoxid und/oder Butylenoxid pro Hydroxylgruppe oder Aminogruppe und, im Falle der Polyetheramine, durch anschließende reduktive Aminierung mit Ammoniak, Monoaminen oder Polyaminen erhältlich sind. Derartige Produkte werden insbesondere in EP-A 310 875, EP-A 356 725, EP-A 700 985 und US-A 4 877 416 beschrieben. Im Falle von Polyethern erfüllen solche Produkte auch Trägeröleigenschaften. Typische Beispiele hierfür sind Tridecanol- oder Isotridecanolbutoxylate, Isononylphenolbutoxylate sowie Polyisobutenolbutoxylate und -propoxylate sowie die entsprechenden Umsetzungsprodukte mit Ammoniak.

Aus Bernsteinsäureanhydrid abgeleitete Gruppierungen mit Hydroxy- und/oder Amino- und/oder Amido- und/oder Imidogruppen (h) enthaltende Additive sind vorzugsweise entsprechende Derivate von Polyisobutenylbernsteinsäureanhydrid, welche durch Umsetzung von konventionellem oder hochreaktivem Polyisobuten mit Mn = 300 bis 5000 mit Maleinsäureanhydrid auf thermischen Wege oder über das chlorierte Polyisobuten erhältlich sind. Von besonderem Interesse sind hierbei Derivate mit aliphatischen Polyaminen wie Ethylendiamin, Diethylentriamin, Triethylentetramin oder Tetraethylenpentamin. Derartige Ottokraftstoffadditive sind insbesondere in US-A 4 849 572 beschrieben.

Durch Mannich-Umsetzung von substituierten Phenolen mit Aldehyden und Mono- oder Polyaminen erzeugte Gruppierungen (i) enthaltende Additive sind vorzugsweise Umsetzungsprodukte von polyisobutensubstituierten Phenolen mit Formaldehyd und Mono- oder Polyaminen wie Ethylendiamin, Diethylentriamin, Triethylentetramin, Tetraethylenpentamin oder Dimethylaminopropylamin. Die polyisobutenylsubstituierten Phenole können aus konventionellem oder hochreaktivem Polyisobuten mit Mn = 300 bis 5000 stammen. Derartige "Polyisobuten-Mannichbasen" sind insbesondere in der EP-A 831 141 beschrieben.

Zur genaueren Definition der einzelnen aufgeführten Ottokraftstoffadditive wird hier auf die Offenbarungen der obengenannten Schriften des Standes der Technik ausdrücklich Bezug genommen.

Die erfindungsgemäße Kraftstoffzusammensetzung kann darüber hinaus noch weitere übliche Komponenten und Additive enthalten. Hier sind in erster Linie Trägeröle ohne ausgeprägte Detergenzwirkung zu nennen, beispielsweise mineralische Trägeröle (Grundöle), insbesondere solche der Viskositätsklasse "Solvent Neutral (SN) 500 bis 2000", und synthetische Trägeröle auf Basis von Olefinpolymerisaten mit Mn = 400 bis 1800, vor allem auf Polybuten- oder Polyisobuten-Basis (hydriert oder nicht hydriert), von Polyalphaolefinen oder Polyinternalolefinen.

Als Lösungs- oder Verdünnungsmittel (bei Bereitstellung von Additivpaketen) kommen aliphatische und aromatische Kohlenwasserstoffe, z.B. Solvent Naphtha, in Betracht.

Weitere übliche Additive sind Korrosionsinhibitoren, beispielsweise auf Basis von zur Filmbildung neigenden Ammoniumsalzen organischer Carbonsäuren oder von heterocyclischen Aromaten bei Buntmetallkorrosionsschutz, Antioxidantien oder Stabilisatoren, beispielsweise auf Basis von Aminen wie p-Phenylendiamin, Dicyclohexylamin oder Derivaten hiervon oder von Phenolen wie 2,4-Di-tert.-butylphenol oder 3,5-Di-tert.-butyl-4-hydroxyphenylpropionsäure, Demulgatoren, Antistatikmittel, Metallocene wie Ferrocen oder Methylcyclopentadienylmangantricarbonyl, Schmierfähigkeitsverbesserer (Lubricity-Additive) wie bestimmte Fettsäuren, Alkenylbernsteinsäureester, Bis(hydroxyalkyl)fettamine, Hydroxyacetamide oder Ricinusöl sowie Farbstoffe (Marker). Manchmal werden auch Amine zur Absenkung des pH-Wertes des Kraftstoffes zugesetzt.

Für die erfindungsgemäße Kraftstoffzusammensetzung kommen weiterhin insbesondere Kombinationen des beschriebenen Ottokraftstoffes mit einer Mischung aus Ottokraftstoffadditiven mit der polaren Gruppierung (f) und Korrosionsinhibitoren und/oder Schmierfähigkeitsverbesserern auf Basis von Carbonsäuren oder Fettsäuren, welche als monomere und/oder dimere Species vorliegen können, in Betracht. Typische Mischungen dieser Art enthalten Polyisobutenamine in Kombination mit alkanolgestarteten Polyethern wie Tridecanol- oder Isotridecanolbutoxylaten oder -propoxylaten, Polyisobutenamine in Kombination mit alkanolgestarteten Polyetheraminen wie Tridecanol- oder Isotridecanolbutoxylat-Ammoniak-Umsetzungsprodukten und alkanolgestartete Polyetheramine wie Tridecanol- oder Isotridecaolbutoxylat-Ammoniak-Umsetzungsprodukte in Kombination mit alkanolgestarteten Polyethern wie Tridecanol- oder Isotridecanolbutoxylaten oder -propoxylaten, jeweils zusammen mit den genannten Korrosionsinhibitioren bzw. Schmierfähigkeitsverbesserern.

Die genannten Ottokraftstoffadditive mit den polaren Gruppierungen (a), (f), (h) und (i) sowie die sonstigen erwähnten Komponenten werden dem Ottokraftstoff zudosiert und entfalten dort ihre Wirkung. Die Komponenten bzw. Additive können dem Ottokraftstoff einzeln oder als vorher zubereitetes Konzentrat ("Additivpaket") zugegeben werden.

Die genannten Ottokraftstoffadditive mit den polaren Gruppierungen (a), (f), (h) und (i) werden dem Ottokraftstoff üblicherweise in einer Menge von 5 bis 5000 Gew.-ppm, insbesondere 5 bis 3000 Gew.-ppm, vor allem 10 bis 1000 Gew.-ppm, zugegeben. Die sonstigen erwähnten Komponenten und Additive werden, wenn gewünscht, in hierfür üblichen Mengen zugesetzt.

Bei der erfindungsgemäßen Kraftstoffzusammensetzung läßt sich überraschenderweise mit deutlich weniger Detergens oder ventilsitzverschleißhemmendem Mittel die gleiche reinigende oder reinhaltende bzw. ventilsitzverschleißhemmende Wirkung erzielen wie bei vergleichbaren Kraftstoffzusammensetzungen ohne Niedrig-Alkanolzusatz. Weiterhin resultiert bei Einsatz der gleichen Mengen an Detergens oder ventilsitzverschleißhemmendem Mittel bei der erfindungsgemäßen Kraftstoffzusammensetzung gegenüber herkömmlichen Kraftstoffzusammensetzungen überraschenderweise eine deutlich bessere reinigende oder reinhaltende bzw. ventilsitzverschleißhemmende Wirkung.

Weiterhin zeigt die erfindungsgemäße Kraftstoffzusammensetzung zusätzlich dahingehend Vorteile, dass weniger Ablagerungen im Brennraum des Ottomotors gebildet werden und dass weniger Additiv über die Kraftstoffverdünnung in das Motorenöl eingetragen wird.

### Weitere Gegenstände der Erfindung betreffen

i) die Verwendung eines Niedrigalkanols in schwefelarmen Ottokraftstoffen zur Verbesserung der Wirkung eines Additivs mit Detergenswirkung gemäß der Definition in den Patentansprüchen und
ii) die Verwendung einer Kombination aus Niedrigalkohol und wenigstens einem Additiv mit Detergenswirkung zur Verringerung von Brennraumablagerungen und/oder zur Verringerung von Ablagerungen im Einlasssystem eines Ottomotors; wie in den Patentansprüchen definiert.

Die nachfolgenden Beispiele sollen die Erfindung näher erläutern, ohne sie jedoch zu beschränken.

### Beispiele:

Als Ottokraftstoffadditiv wurde ein kommerzielles Additivpaket, umfassend 60 Gew.-% Detergensadditiv Polyisobutenamin (Mn =1000 g/mol) und 32 Gew.-% Trägerol (Tridecanol veräthert mit 22 Einheiten Butylenoxid) eingesetzt.

Als Ottokraftstoffe wurden die in folgenden aufgeführten mit der entsprechend angegebenen Spezifikation eingesetzt, wobei OK 1 (Parameter siehe Tabelle 1) einen typischen handelsüblichen Kraftstoff darstellt.

**Tabelle 1**

| **Spezifikation** | **OK 1** |
|---|---|
| Aromatengehalt [Vol.-%] | 39,8 |
| Paraffingehalt [Vol.-%] | 47,7 |
| Olefingehalt [Vol.-%] | 12,5 |
| Schwefelgehalt [Gew.-ppm] | 35 |
| Dichte [15 °C] [kg/m³] | 743,6 |
| Siedebeginn | 34,5 °C |
| 10 % Volumen | 50 °C |
| 50 % Volumen | 85 °C |
| 90 % Volumen | 150,5 °C |
| Siedeende | 189,0 °C |

OK 2 = OK 1 + 10 Vol.-% EtOH
OK 3 = OK 1 + 50 Vol.-% EtOH

### Herstellung der Kraftstoffzusammensetzungen

### Beispiel 1 (Vergleichsversuch)

150 bzw. 200 mg Additivpaket, wurden in 1 kg OK 1 gemäß Tabelle 1 gelöst.

### Beispiel 2 (erfindungsgemäß)

Beispiel 1 wurde wiederholt, wobei aber OK 2 anstelle von OK 1 verwendet wurde.

### Beispiel 3 (erfindungsgemäß)

Beispiel 1 wurde wiederholt, wobei aber OK 3 anstelle von OK 1 verwendet wurde.

### Anwendungstechnische Untersuchungen

### Beispiel 4

Ottokraftstoffe gemäß den Beispielen 1 bis 3 wurden hinsichtlich ihres Einflusses auf die Einlasssystemsauberkeit (IVD) sowie auf die Brennraumablagerungen (TCD) untersucht. Dies geschah mit Hilfe von Motorentests, die in Prüfstandsversuchen mit einem Mercedes-Benz-Motor M102 E gemäß CEC F-05-A-93 durchgeführt wurden. Die IVD-Werte für additivierte und nicht additivierte Kraftstoffe sind in folgender Tabelle 2 zusammengefaßt.

Weiterhin wurde in derselben Versuchsreihe die Menge der Brennraumablagerungen (TCD) für jeden der 4 Zylinder des Motors ermittelt. Der jeweilige Mittelwert ist ebenfalls in Tabelle 2 angegeben. Zur Bestimmung des TCD-Wertes wurde analog zur Vorschrift CEC F-20-A-98 verfahren.

**Tabelle 2**

| Kraftstoff | OK 1 | | | OK 2 | | | OK 3 | | |
|---|---|---|---|---|---|---|---|---|---|
| Additivmenge [mg/kg] | 0 | 150 | 200 | 0 | 150 | 200 | 0 | 150 | 200 |
| IVD ¹⁾ [mg/Ventil] | 269 | 85 | 23 | 293 | 98 | 15 | 239 | 31 | 3 |
| TCD ²⁾ [mg/Zylinder] | 1778 | 1864 | 1807 | 1677 | 1668 | 1713 | 1056 | 1248 | 764 |

| | | | | | | | | | |
|---|---|---|---|---|---|---|---|---|---|
| ¹⁾ Intake Valve Deposits ²⁾ Total Combustion Deposits | | | | | | | | | |

Wie aus Tabelle 2 ersichtlich, beobachtet man bei Zumischung größerer Mengen Ethanols (d. h. > 10 %) zum Ottokraftstoff eine überraschend geringe Ausbildung von Ventil- bzw. Verbrennungsraum-(Zylinder-)Ablagerungen.

## Patentansprüche

1. Ottokraftstoffzusammensetzung mit einem Schwefelgehalt von maximal 150 Gew.-ppm, enthaltend 5 bis 5000 Gew.-ppm mindestens eines Ottokraftstoffadditivs mit Detergenzwirkung, wobei dieses Ottokraftstoffadditiv mindestens einen hydrophoben Kohlenwasserstoffrest mit einem zahlengemittelten Molekulargewicht (Mn) von 85 bis 20 000 und mindestens eine polare Gruppierung aufweist, wobei die Kraftstoffzusammensetzung außerdem einen Gehalt an Methanol, Ethanol oder Mischungen davon von 10 bis 75 Vol.-% aufweist, und wobei die polare Gruppierung ausgewählt ist unter:
(a) Mono- oder Polyaminogruppen mit bis zu 6 Stickstoffatomen, wobei mindestens ein Stickstoffatom basische Eigenschaften hat,
(f) Polyoxy-C₂-C₄-alkylengruppierungen, die durch Hydroxylgruppen, Mono- oder Polyaminogruppen, wobei mindestens ein Stickstoffatom basische Eigenschaften hat, oder durch Carbamatgruppen terminiert sind,
(h) aus Bernsteinsäureanhydrid abgeleitete Gruppierungen mit Hydroxy- und/oder Amino- und/oder Amido- und/oder Imidogruppen und
(i) durch Mannich-Umsetzung von substituierten Phenolen mit Aldehyden und Mono- oder Polyaminen erzeugte Gruppierungen.

2. Ottokraftstoffzusammensetzung nach Anspruch 1, enthaltend als Ottokraftstoffadditiv mit polaren Gruppierungen (a) Polyalkenmono- oder Polyalkenpolyamine auf Basis von Polypropen, Polybuten oder Polyisobuten mit Mn = 300 bis 5000.

3. Ottokraftstoffzusammensetzung nach Anspruch 1, enthaltend als Ottokraftstoffadditiv mit polaren Gruppierungen (f) Polyether oder Polyetheramine, erhältlich durch Umsetzung von C₂-C₃₀-Alkanolen, C₆-C₆₀-Alkandiolen, Mono- oder Di- C₂-C₃₀-alkylaminen, C₁-C₃₀-Alkylcyclohexanolen oder C₁-C₃₀-Alkylphenolen mit 1 bis 30 mol Ethylenoxid und/oder Propylenoxid und/oder Butylenoxid pro Hydroxylgruppe oder Aminogruppe und, im Falle der Polyetheramine, durch anschließende reduktive Aminierung mit Ammoniak, Monoaminen oder Polyaminen.

4. Ottokraftstoffzusammensetzung nach Anspruch 1, enthaltend als Ottokraftstoffadditiv mit polaren Gruppierungen (h) Derivate von Polyisobutenylbernsteinsäureanhydrid, erhältlich durch Umsetzung von konventionellem oder hochreaktivem Polyisobuten mit Mn = 300 bis 5000 mit Maleinsäureanhydrid auf thermischem Wege oder über das chlorierte Polyisobuten.

5. Ottokraftstoffzusammensetzung nach Anspruch 5, enthaltend als Ottokraftstoffadditiv mit polaren Gruppierungen (i) Umsetzungsprodukte von polyisobutensubstituierten Phenolen mit Formaldehyd und Mono- oder Polyaminen.

6. Ottokraftstoffzusammensetzung nach einem der Ansprüche 1 bis 5, enthaltend einen Ottokraftstoff mit einem Olefingehalt von maximal 21 Vol.-% bezogen auf das Volumen des nicht-additivierten Alkohol-freien Ottokraftstoffs.

7. Ottokraftstoffzusammensetzung nach einem der Ansprüche 1 bis 6, enthaltend einen Ottokraftstoff mit einem Benzolgehalt von maximal 1,0 Vol.-% bezogen auf das Volumen des nicht-additivierten Alkohol-freien Ottokraftstoffs.

8. Ottokraftstoffzusammensetzung nach einem der Ansprüche 1 bis 7, enthaltend einen Ottokraftstoff mit einem Sauerstoffgehalt von maximal 2,7 Gew.-% bezogen auf das Volumen des nicht-additivierten Alkohol-freien Ottokraftstoffs.

9. Ottokraftstoffzusammensetzung nach einem der Ansprüche 1 bis 8, enthaltend einen Ottokraftstoff mit einem Aromatengehalt von maximal 42 Vol.-% bezogen auf das Volumen des nicht-additivierten Alkohol-freien Ottokraftstoffs.

10. Verwendung wenigstens eines C₁-C₆-Monoalkanols, oder Mischungen davon, in einem Anteil von 10 bis 75 Vol.-% in schwefelarmen Ottokraftstoffen mit einem Schwefelgehalt von maximal 150 Gew.-ppm zur Verbesserung der Wirkung eines Additivs mit Detergenswirkung, wobei das Additiv mindestens einen hydrophoben Kohlenwasserstoffrest mit einem zahlengemittelten Molekulargewicht (Mn) von 85 bis 20 000 und mindestens eine polare Gruppierung aufweist ausgewählt unter
(a) Mono- oder Polyaminogruppen mit bis zu 6 Stickstoffatomen, wobei mindestens ein Stickstoffatom basische Eigenschaften hat,
(f) Polyoxy-C₂-C₄-alkylengruppierungen, die durch Hydroxylgruppen, Mono- oder Polyaminogruppen, wobei mindestens ein Stickstoffatom basische Eigenschaften hat, oder durch Carbamatgruppen terminiert sind,
(h) aus Bernsteinsäureanhydrid abgeleitete Gruppierungen mit Hydroxy- und/oder Amino- und/oder Amido- und/oder Imidogruppen und
(i) durch Mannich-Umsetzung von substituierten Phenolen mit Aldehyden und Mono- oder Polyaminen erzeugte Gruppierungen;
wobei die Additivwirkung nach CEC F-05-A-93 oder CEC F-20-A-98 bestimmbar ist, und wobei das Additiv in einer Menge von 5 bis 5000 Gew.-ppm enthalten ist.

11. Verwendung einer Kombination aus wenigstens einem C₁-C₆-Monoalkanol oder Mischungen davon, und wenigstens einem Additiv mit Detergenswirkung gemäß der Definition in Anspruch 1 zur Verringerung von Brennraumablagerungen, bestimmbar nach CEC F-20-A-98, und/oder zur Verringerung von Ablagerungen im Einlasssystem eines Ottomotors, bestimmbar nach CEC F-05-A-93, wobei das Additiv mit Detergenswirkung in einer Menge von 5 bis 5000 Gew.-ppm und das Alkanol in einem Gehalt von 10 bis 75 Vol.-% einem Ottokraftstoff zudosiert werden.

## Claims

1. A gasoline fuel composition having a maximum sulfur content of 150 ppm by weight, comprising 5 to 5000 ppm by weight of at least one gasoline fuel additive having detergent action, wherein this gasoline fuel additive has at least one hydrophobic hydrocarbon radical having a number-average molecular weight (Mn) of from 85 to 20 000 and at least one polar moiety, wherein the fuel composition also has a content of methanol, ethanol or mixtures thereof of from 10 to 75% by volume, and wherein the polar moiety is selected from:
(a) mono- or polyamino groups having up to 6 nitrogen atoms, of which at least one nitrogen atom has basic properties,
(f) polyoxy-C₂-C₄-alkylene groups which are terminated by hydroxyl groups, mono- or polyamino groups, in which at least one nitrogen atom has basic properties, or by carbamate groups,
(h) moieties derived from succinic anhydride and having hydroxyl and/or amino and/or amido and/or imido groups and
(i) moieties obtained by Mannich reaction of substituted phenols with aldehydes and mono- or polyamines.

2. A gasoline fuel composition according to claim 1, comprising, as a gasoline fuel additive having polar moieties (a), polyalkenemono- or polyalkenepolyamines based on polypropene, polybutene or polyisobutene having Mn = from 300 to 5000.

3. A gasoline fuel composition according to claim 1, comprising, as a gasoline fuel additive having polar moieties (f), polyethers or polyetheramines obtainable by reacting C₂-C₃₀-alkanols, C₆-C₆₀-alkanediols, mono- or di- C₂-C₃₀-alkylamines, C₁-C₃₀-alkylcyclohexanols or C₁-C₃₀-alkylphenols with from 1 to 30 mol of ethylene oxide and/or propylene oxide and/or butylene oxide per hydroxyl group or amino group and, in the case of polyetheramines, by subsequent reductive amination with ammonia, monoamines or polyamines.

4. A gasoline fuel composition according to claim 1, comprising, as a gasoline fuel additive having polar moieties (h), derivatives of polyisobutenylsuccinic anhydride obtainable by reacting conventional or highly reactive polyisobutene having Mn = from 300 to 5000 with maleic anhydride by a thermal route or via the chlorinated polyisobutene.

5. A gasoline fuel composition according to claim 1, comprising, as a gasoline fuel additive having polar moieties (i), reaction products of polyisobutene-substituted phenols with formaldehyde and mono- or polyamines.

6. A gasoline fuel composition according to any of claims 1 to 5, comprising a gasoline fuel having a maximum olefin content of 21% by volume based on the volume of a nonadditized alcohol-free gasoline fuel.

7. A gasoline fuel composition according to any of claims 1 to 6, comprising a gasoline fuel having a maximum benzene content of 1.0% by volume based on the volume of a nonadditized alcohol-free gasoline fuel.

8. A gasoline fuel composition according to any of claims 1 to 7, comprising a gasoline fuel having a maximum oxygen content of 2.7% by volume based on the volume of a nonadditized alcohol-free gasoline fuel.

9. A gasoline fuel composition according to any of claims 1 to 8, comprising a gasoline fuel having a maximum aromatics content of 42% by volume based on the volume of a nonadditized alcohol-free gasoline fuel.

10. The use of at least one C₁-C₆-monoalkanol, or mixtures thereof, in a proportion of from 10 to 75% by volume in low-sulfur gasoline fuels having a maximum sulfur content of 150 ppm by weight to improve the action of an additive having detergent action, wherein the additive has at least one hydrophobic hydrocarbon radical having a number-average molecular weight (Mn) of 85 to 20 000 and at least one polar moiety selected from
(a) mono- or polyamino groups having up to 6 nitrogen atoms, of which at least one nitrogen atom has basic properties,
(f) polyoxy-C₂-C₄-alkylene groups which are terminated by hydroxyl groups, mono- or polyamino groups, in which at least one nitrogen atom has basic properties, or by carbamate groups,
(h) moieties derived from succinic anhydride and having hydroxyl and/or amino and/or amido and/or imido groups and
(i) moieties obtained by Mannich reaction of substituted phenols with aldehydes and mono- or polyamines;
wherein the additive action can be determined to CEC F-05-A-93 or CEC F-20-A-98 and wherein the additive is present in an amount of 5 to 5000 ppm by weight.

11. The use of a combination of at least C₁-C₆-monoalkanol or mixtures thereof, and at least one additive having detergent action as defined in claim 1 to reduce combustion chamber deposits, determinable to CEC F-20-A-98, and/or to reduce deposits in the intake system of a gasoline engine, determinable to CEC F-05-A-93, wherein the additive having detergent action is metered into a gasoline fuel in an amount of 5 to 5000 ppm by weight and the alkanol in a content of 10 to 75% by volume.

## Revendications

1. Composition de carburant pour moteurs à explosion, ayant une teneur en soufre d'au maximum 150 ppm en poids, contenant 5 à 5 000 ppm en poids d'au moins un additif à action détergente pour carburant pour moteurs à explosion, cet additif pour carburant pour moteurs à explosion comportant au moins un radical hydrocarboné hydrophobe ayant une masse moléculaire moyenne en nombre (Mn) de 85 à 20 000, et au moins un groupement polaire, la composition de carburant ayant en outre une teneur en méthanol, éthanol ou mélanges de ceux-ci de 10 à 75 % en volume, et le groupement polaire étant choisi parmi :
(a) des groupes mono- ou polyamino ayant jusqu'à 6 atomes d'azote, au moins un atome d'azote ayant des propriétés basiques,
(f) des groupements polyoxyalkylène(C₂-C₄) qui sont terminés par des groupes hydroxy, des groupes mono- ou polyamino, au moins un atome d'azote ayant des propriétés basiques, ou par des groupes carbamate,
(h) des groupements dérivés d'anhydride succinique, à groupes hydroxy et/ou amino et/ou amido et/ou imido et
(i) des groupements produits par réaction de Mannich de phénols substitués avec des aldéhydes et des mono- ou polyamines.

2. Composition de carburant pour moteurs à explosion selon la revendication 1, contenant comme additif pour carburant pour moteurs à explosion, à groupements polaires (a), des polyalcènemonoamines ou polyalcènepolyamines à base de polypropène, polybutène ou polyisobutène à Mn = 300 à 5 000.

3. Composition de carburant pour moteurs à explosion selon la revendication 1, contenant comme additif pour carburant pour moteurs à explosion, à groupements polaires (f), des polyéthers ou polyétheramines pouvant être obtenus par réaction d'alcanols en C₂-C₃₀, d'alcanediols en C₆-C₆₀, de mono- ou dialkyl (C₂-C₃₀) amines, d'alkyl(C₁-C₃₀)cyclohexanols ou d'alkyl(C₁-C₃₀)phénols avec 1 à 30 moles d'oxyde d'éthylène et/ou d'oxyde de propylène et/ou d'oxyde de butylène par groupe hydroxy ou groupe amino et, dans le cas des polyétheramines, par amination réductrice subséquente à l'aide d'ammoniac, de monoamines ou de polyamines.

4. Composition de carburant pour moteurs à explosion selon la revendication 1, contenant comme additif pour carburant pour moteurs à explosion, à groupements polaires (h), des dérivés d'anhydride polyisobuténylsuccinique, pouvant être obtenus par réaction de polyisobutène, traditionnel ou hautement réactif, à Mn = 300 à 5 000, avec l'anhydride maléique, par voie thermique ou par l'intermédiaire du polyisobutène chloré.

5. Composition de carburant pour moteurs à explosion selon la revendication 1, contenant comme additif pour carburant pour moteurs à explosion, à groupements polaires (i), des produits de réaction de phénols, substitués par polyisobutène, avec le formaldéhyde et des monoamines ou polyamines.

6. Composition de carburant pour moteurs à explosion selon l'une quelconque des revendications 1 à 5, contenant un carburant pour moteurs à explosion ayant une teneur en oléfines d'au maximum 21 % en volume, par rapport au volume du carburant pour moteurs à explosion, sans alcool et sans additif.

7. Composition de carburant pour moteurs à explosion selon l'une quelconque des revendications 1 à 6, contenant un carburant pour moteurs à explosion ayant une teneur en benzène d'au maximum 1,0 % en volume, par rapport au volume du carburant pour moteurs à explosion, sans alcool et sans additif.

8. Composition de carburant pour moteurs à explosion selon l'une quelconque des revendications 1 à 7, contenant un carburant pour moteurs à explosion ayant une teneur en oxygène d'au maximum 2,7 % en poids, par rapport au volume du carburant pour moteurs à explosion, sans alcool et sans additif.

9. Composition de carburant pour moteurs à explosion selon l'une quelconque des revendications 1 à 8, contenant un carburant pour moteurs à explosion ayant une teneur en composés aromatiques d'au maximum 42 % en volume, par rapport au volume du carburant pour moteurs à explosion, sans alcool et sans additif.

10. Utilisation d'au moins un monoalcool en C₁-C₆, ou de mélanges de tels alcools, en une proportion de 10 à 75 % en volume dans des carburants pour moteurs à explosion, pauvres en soufre, ayant une teneur en soufre d'au maximum 150 ppm en poids, pour l'amélioration de l'effet d'un additif à action détergente, l'additif comportant au moins un radical hydrocarboné hydrophobe ayant une masse moléculaire moyenne en nombre (Mn) de 85 à 20 000, et au moins un groupement polaire choisi parmi :
(a) des groupes mono- ou polyamino ayant jusqu'à 6 atomes d'azote, au moins un atome d'azote ayant des propriétés basiques,
(f) des groupements polyoxyalkylène(C₂-C₄) qui sont terminés par des groupes hydroxy, des groupes mono- ou polyamino, au moins un atome d'azote ayant des propriétés basiques, ou par des groupes carbamate,
(h) des groupements dérivés d'anhydride succinique, à groupes hydroxy et/ou amino et/ou amido et/ou imido et
(i) des groupements produits par réaction de Mannich de phénols substitués avec des aldéhydes et des mono-ou polyamines,
l'action de l'additif pouvant être déterminée selon CEC F-05-A-93 ou CEC F-20-A-98, et l'additif étant contenu en une quantité de 5 à 5 000 ppm en poids.

11. Utilisation d'une association d'au moins un monoalcool en C₁-C₆ ou de mélanges de tels alcools, et d'au moins un additif à action détergente selon la définition dans la revendication 1, pour la réduction de dépôts dans la chambre de combustion, pouvant être déterminés selon CEC F-20-A-98, et/ou pour la réduction de dépôts dans le système d'admission d'un moteur à explosion, pouvant être déterminés selon CEC-F-05-A-93, l'additif à action détergente étant ajouté en une quantité de 5 à 5 000 ppm en poids et l'alcanol étant ajouté à une concentration de 10 à 75 % en volume à un carburant pour moteur à explosion.
